# EUROPÄISCHE PATENTSCHRIFT

(11) **EP 2 930 723 B1**
(45) Veröffentlichungstag und Bekanntmachung des Hinweises auf die Patenterteilung: **12.12.2018**
(21) Anmeldenummer: 15162545.6
(22) Anmeldetag: 07.04.2015
(51) Int. Cl.: F27B 9/10

(54) **VERFAHREN UND VORRICHTUNG ZUR VERARBEITUNG EINES DRAHTES**
DEVICE AND METHOD FOR PROCESSING A WIRE
PROCÉDÉ ET DISPOSITIF DESTINÉS AU TRAITEMENT D'UN FIL

(30) Priorität: 07.04.2014 AT 502632014
(43) Veröffentlichungstag der Anmeldung: 14.10.2015
(73) Patentinhaber: P & F Maschinenbau GmbH, 3002 Purkersdorf (AT)
(72) Erfinder: Pascher, Gerald, 3002 Purkersdorf (AT)
(74) Vertreter: Sonn & Partner Patentanwälte

(56) Entgegenhaltungen:
- EP-A2- 0 448 999
- CH-A- 443 429
- CN-A- 1 388 055
- DE-A1- 3 118 830
- US-A- 4 521 173

## Beschreibung

Die Erfindung betrifft ein Verfahren und eine Vorrichtung zur Verarbeitung eines Drahtes, insbesondere eines Aluminiumdrahtes, wobei in einer Beschichtungsvorrichtung zum Aufbringen zumindest einer Schicht einer Beschichtung auf den Draht zumindest eine Schicht eines Beschichtungsmaterials auf den Draht aufgebracht wird und die aufgebrachte Schicht anschließend in einem Einbrennofen zum Trocknen oder Aushärten der aufgebrachten Schicht getrocknet bzw. ausgehärtet wird, wobei der Draht vor dem Aufbringen der Schicht und zur Rekristallisation des Drahtes durch einen von dem Einbrennofen separaten Glühofen, welcher in Drahtförderrichtung vor dem Einbrennofen angeordnet ist und zur Rekristallisation des Drahtes eingerichtet ist, gefördert wird.

Insbesondere betrifft die Erfindung sowohl die Vorbereitung eines zuvor gezogenen Drahtes auf eine Beschichtung als auch die Aufbringung der Beschichtung, wobei der Draht ein unbeschichteter Blankdraht ist, dessen Metallgefüge aufgrund der plastischen Verformung des Drahtes beim Ziehen verzerrt ist, so dass er eine entsprechend herabgesetzte Dehnbarkeit bzw. Zugfestigkeit aufweist. Bei der Beschichtung können eines oder mehrere Beschichtungsmaterialien in mehreren Schichten und/oder als Beschichtungszusammensetzung auf den Draht aufgebracht werden. Als Beschichtungsmaterialien kommen beliebige Lacke bzw. Kunstharze in Frage, welche üblicherweise bei der Beschichtung bzw. Emaillierung von Drähten verwendet werden, insbesondere Polyesterimid (PEI) und/oder Polyamidimid (PAI). Der Einbrennofen (häufig auch als Beschichtungsofen, Brennofen oder engl. "Curing Oven" bezeichnet) ist zum Trocknen und Aushärten der Beschichtung eingerichtet. Dabei werden im Lackfilm enthaltene Lösungsmittel verdunstet, in die direkte Umgebung ausgetragen und abtransportiert, bis das verbleibende Polymer schließlich an der Drahtoberfläche "vernetzt" bzw. aushärtet. Nach Aufbringung der letzten Schicht der Beschichtung wird der Draht üblicherweise gekühlt und zu einer Wicklervorrichtung zur Abnahme des Fertigdrahtes gefördert.

Derzeit erfolgt bei Lackdrahtanlagen das Inline-Glühen von Kupferdrähten in thermisch beheizten Rohrglühen (bzw. Profilen), welche mit Schutzgasen wie Wasserdampf (bzw. mit Stickstoff) durchströmt sind. Derartige Rohrglühen sind beispielsweise in der EP 0 448 999 A2 und der DE 31 18 839 A1 gezeigt. Der Wärmeeintrag in den Draht erfolgt bei solchen Rohrglühen konvektiv über die Eigenbewegung des Drahtes durch die Schutzgasatmosphäre, über Wärmestrahlung zwischen Glührohrinnenwand und Draht, und schlussendlich über Wärmeleitung zwischen Glührohrinnenwand und mit dieser in direktem Kontakt stehenden Draht (schleifender Draht). Der Wärmeeintrag durch Wärmeleitung ist dabei dominant. Der Kontakt zwischen Draht und Rohrwand ist in diesem Fall sogar erforderlich, um bei den hohen Durchlaufgeschwindigkeiten überhaupt die erforderlichen Wärmetransportraten zu schaffen. Der Abrieb und die Beschädigung der Kupferdrahtoberfläche durch den Kontakt mit der Rohrwand sind sehr gering. Der Wasserdampf übernimmt die Funktion als Schutzgas gegen Oxidation des Kupfers und zugleich der Abreinigung von Ziehmittelrückständen des zuvor gezogenen Blankdrahtes. Versuche, Aluminiumdrähte mit solchen Glührohrsystemen zu glühen sind immer wieder gescheitert. Aluminium besitzt einen wesentlich geringeren Schmelzpunkt (660°C) als Kupfer (1083°C) und ist materialbedingt viel weicher. Ein direkter Kontakt des schnell bewegten Aluminiumdrahtes mit der Glührohrinnenwand führt bei entsprechenden Temperaturen zu massivem Abrieb und Beschädigung der Drahtoberfläche, und schlussendlich zur zeitnahen Verstopfung der Glührohre. Aufgrund der großen Länge üblicher Glührohre (∼15m) und deren vergleichsweise kleinen Durchmessern (25 mm) ist ein Kontakt zwischen Draht und Rohrwand nahezu unvermeidlich. Aluminium weist hinzu im Vergleich zu Kupfer zwar eine geringere Rekristallisationstemperatur, allerdings auch eine geringere Wärmeleitfähigkeit auf. Bei den hohen Durchlaufgeschwindigkeiten der Aluminiumdrähte wären zu deren Aufheizprozess entsprechend hohe Glührohrtemperaturen erforderlich, was einen störungsfreien Produktionsbetrieb unmöglich machen würde.Beim herkömmlichen Prozessverfahren zur Beschichtung von Aluminiumdrähten in Lackdrahtanlagen wird daher zumeist versucht, wesentliche Prozesse wie ein Rekristallisationsglühen des Drahtmetalls, eine thermische Reinigung der Drahtmetalloberfläche von fest haftenden organischen Ziehmittelrückständen und ein Einbrennen der Lackfilme in ein und demselben Ofen zu realisieren. Beispielsweise beschreibt die CN 102074308 A eine Vorrichtung und ein Verfahren zur Herstellung lackierter Aluminiumdrähte, wobei das Glühen der unlackierten Drähte und das Aushärten nach dem Aufbringen des Lacks in ein und demselben Ofen vorgenommen wird. Das Problem dabei ist nun, dass diese Prozesse aus physikalischen und thermodynamischen Gründen zu ihrer vollständigen Abwicklung jedoch unterschiedliche Drahttemperaturen erfordern. Da sowohl die weich zu glühenden Drahtspuren (d.h. die Bahnen oder Abschnitte des Drahtes im Ofen) als auch die zu beschichtenden Drahtspuren zwangsweise dieselbe Verweilzeit im Ofen bei denselben Ofenbedingungen aufweisen, bilden sich längs der einzelnen Drahtspuren nun aber nahezu die gleichen Temperaturprofile aus. Die verschiedenen Prozesse können deshalb prozesstechnisch nicht in Einklang gebracht werden: bei dieser Form der Prozessabwicklung erfolgt die Erstbeschichtung der Aluminiumdrähte oft an nicht vollständig rekristallisierten Blankdrähten mit stark veränderlicher Weichheit und daraus folgend mit nicht vollständig abgereinigten Ziehmittelbelägen. Um dennoch ein Mindestmaß an Rekristallisation zu erzielen muss die Temperatur im Ofen höher sein als für die Trocknung eigentlich geeignet. Außerdem muss zum Abtransport der verdunsteten Lösungsmittel die Luft im Ofen ständig getauscht und daher kühle Zuluft ständig neu erhitzt werden. Von dem damit verbundenen Energieaufwand abgesehen führen die nicht zu kontrollierenden Weichheitsunterschiede zwischen den einzelnen Drahtspuren zu unterschiedlichen Drahtzugspannungen, welche wiederum Drahtrisse und Produktionsausfall bedingen können. Durch die unzureichende thermische Reinigung der Blankdrahtspuren folgt außerdem zumeist eine unzureichende Haftung des Lackes auf der Drahtoberfläche. Um die Haftfähigkeit des Lackes zu gewährleisten, wird daher meistens noch vor dem Aufbringen des eigentlichen Beschichtungslackes eine sogenannte "Primerbeschichtung" als Klebeschnittstelle aufgetragen. Unabhängig vom Mehraufwand weisen die "Primer"-Lacke sehr niedrige Wärmeklassen auf, wodurch die Anwendbarkeit des Fertigdrahtes in oft thermisch belasteten Spulen und Wicklungen automatisch limitiert ist. Ein solcher Aluminiumlackdraht ist damit nur begrenzt einsetzbar und damit aber auch begrenzt nachgefragt. Wenn umgekehrt eine höhere Temperatur im Ofen eingestellt wird, um eine bessere Rekristallisation und Reinigung zu erzielen, werden die beschichteten Spuren zwangsweise überbrannt, was zu einem nicht korrekt eingebrannten Draht und ebenfalls minderer Beschichtungsqualität führt.

Die JP H05-325684 A zeigt ein Lackierverfahren für Kupferdrähte mit einem Glühofen, wobei der noch weiche Draht nach dem Glühen lackiert wird und zum Aushärten vom Draht selbst abgegebene Wärmeenergie verwendet wird.

Die CN 103000313 A zeigt eine vertikale Lackiermaschine, bei der ein Draht von einer Abspuleinrichtung durch eine Glüheinrichtung, einen Farbbehälter und einen separaten Einbrennofen gefördert wird.

Die CN 103258600 A betrifft ein Lackierverfahren für Aluminiumdrähte, wobei die Drähte in einem dreischichtigen Verfahren mit unterschiedlichen Temperaturen geglüht werden. Anschließend wird eine Grundierungsschicht und eine Lackschicht direkt auf den Draht aufgebracht und in einem Einbrennofen ausgehärtet.

Schließlich zeigt die JP S59-28530 A ein Herstellungsverfahren für lackierte Kupfer- oder Aluminiumdrähte, wobei der gezogene Draht mit konstanter Lackiergeschwindigkeit kontinuierlich durch ein Inline-Glühsystem hindurchgeführt und geglüht wird. Nach dem Glühofen wird der Draht mit Lack beschichtet, welcher anschließend in einem eigenen Einbrennofen ausgehärtet wird.

Demnach ist es Aufgabe der Erfindung, ein Verfahren der eingangs angeführten Art zu schaffen, mit welchem ein hochqualitativer Draht mit höchster Weichheit, prozesssicher und insbesondere ohne produktwertmindernde Primer als Klebeschnittstelle hergestellt werden kann. Das Verfahren soll weiters eine für die Prozesssicherheit abträgliche Erhitzung von Lösungsmitteldämpfen weitgehend vermeiden und zugleich den mit dem Verfahren bzw. der Vorrichtung verbundenen Energieverbrauch senken.

Zur Lösung dieser Aufgabe ist erfindungsgemäß vorgesehen, dass der Draht im Glühofen durch eine im Wesentlichen in sich geschlossene Strömung eines heißen Gases, insbesondere eine Umluftströmung, gefördert wird. Dementsprechend wird bei der Vorrichtung der eingangs angeführten Art die gestellte Aufgabe dadurch gelöst, dass der Glühofen vorzugsweise zur konvektiven Erwärmung des Drahtes mittels eines in einem im Wesentlichen geschlossenen Kreislauf bewegten erhitzten Gases, insbesondere mittels Heißluft, eingerichtet ist. Der Glühofen (oder einfach Glüher bzw. engl. "Annealer" genannt) ist vorzugsweise zur berührungslosen Erhitzung des Drahtes eingerichtet, so dass auch ein Draht aus einem Material mit einer relativ geringen Erweichungstemperatur im Glühofen nicht beschädigt wird. Dass der Glühofen separat vom Einbrennofen vorgesehen ist bedeutet in diesem Zusammenhang, dass der Glühofen räumlich und thermisch von dem Einbrennofen getrennt ist und eine unabhängige Wärmezuführung, insbesondere ein eigenständiges Heizelement bzw. eine eigenständige Wärmeerzeugungseinheit, aufweist. Die Anordnung des Glühofens in Drahtförderrichtung vor dem Einbrennofen ist selbstverständlich unabhängig von der geometrischen Anordnung der beiden Öfen und bedeutet lediglich, dass im Zuge der Herstellung eines beschichteten Drahtes ein Abschnitt des zu verarbeitenden Drahts zunächst den Glühofen passiert, d.h. durch den Glühofen gefördert wird, bevor derselbe Abschnitt den Einbrennofen passiert. Der Glühofen ist hinsichtlich der im Glühofen erzeugten Temperatur bzw. des Temperaturprofils, welchem der Draht ausgesetzt ist, so eingestellt, dass eine optimale Rekristallisation des Metallgefüge des Drahtes erzielt wird. Die Rekristallisation findet bekanntlich oberhalb einer vom Drahtmaterial abhängigen Temperatur statt, welche vom Fachmann in Kenntnis dieses Zwecks geeignet ausgewählt und der Glühofen entsprechend eingestellt werden kann. Der Draht wird vorzugsweise nach dem letzten Austritt aus dem Glühofen und vor dem ersten Eintritt in den Einbrennofen beschichtet. Durch den separaten Glühofen können die Prozessbedingungen und die erzielte Wärmeübertragung in den beiden Öfen, d.h. Einbrennofen und Glühofen, unabhängig und auf die jeweilige Aufgabe optimiert eingestellt werden. Ein weiterer Vorteil der getrennten Öfen ist, dass dadurch eine hohe Drahteintrittstemperatur in den Glühofen ermöglicht wird, weil kein Lösungsmitteldämpfe zu befürchten sind, und der Draht nach dem Ziehen nicht noch gekühlt werden muss. Durch die geschlossene Strömung bzw. die Umluft weist der Glühofen einen besonders geringer Prozessluftaustrag sowie eine - im Vergleich zu einem Ofen, welcher zur Trocknung einer Drahtbeschichtung eingerichtet ist - geringere erforderliche Frischluftzufuhr auf. Die ansonsten notwendige Erhitzung der zugeführten Frischluft kann daher zumindest größtenteils entfallen, was den mit dem Verfahren bzw. der Vorrichtung verbundenen Energieverbrauch senkt. Außerdem ermöglicht der Glühofen einen separaten Glühprozess des Drahts mit höheren Transportraten als im nachfolgenden Einbrennofen. Die Strömung des heißen Gases kann der Drahtförderrichtung entgegen gerichtet sein. Die höheren Transportraten im Glühofen werden durch ein höheres Temperaturniveau und - insbesondere bei entgegen der Drahtförderrichtung gerichteter Strömung - durch besseren konvektiven Wärmeübergang mittels geeigneter Strömungsführung erreicht.

Weiters ist es günstig, wenn der Glühofen unabhängig vom Einbrennofen zur Einstellung unterschiedlicher Temperaturprofile und entsprechender Drahttemperaturen steuerbar ist. Der mit der Erzeugung des jeweiligen Temperaturprofils verbundene Energieverbrauch kann in diesem Fall auf die jeweilige Aufgabe des Ofens optimiert werden.

Dabei ist es besonders vorteilhaft, wenn der Draht im Einbrennofen auf eine vergleichsweise niedrigere Drahttemperatur erhitzt wird als im Glühofen. Dementsprechend ist im Betrieb die mittlere Temperatur im Glühofen günstiger Weise höher als die mittlere Temperatur im Einbrennofen. Aufgrund des Temperaturunterschieds zwischen Einbrennofen und Glühofen können in den beiden Öfen auch bei gleicher Drahtgeschwindigkeit, d.h. bei gleicher durchgeführter Drahtmenge, unterschiedliche Drahttemperaturen erzielt werden. Wegen der geringeren Temperatur im Einbrennofen können Temperaturverluste während der Beschichtung des Drahtes reduziert und somit der Energieverbrauch insgesamt weiter gesenkt werden. Außerdem können bei den geringeren Temperaturen beim Einbrennen verbesserte Isolationseigenschaften des Fertigdrahtes, insbesondere ein geforderter idealer Tangens-Delta-Wert zur Erzielung minimaler dielektrischer Verluste erreicht werden im Vergleich zu Drähten, deren Beschichtungen bei zu hohen Temperaturen getrocknet und ausgehärtet wurden. Schließlich sind die niedrigeren Temperaturen im Einbrennofen auch hinsichtlich der Prozesssicherheit vorteilhaft, da somit eine übermäßige Erhitzung der bei der Trocknung entstehenden Lösungsmitteldämpfe vermieden wird. Aufgrund der höheren Drahttemperatur im Glühofen, welche oberhalb einer für das Trocknen einer Beschichtung geeigneten oder zulässigen Temperatur liegen kann, kann eine wesentlich bessere Rekristallisation und damit besserer Weichheit bzw. Dehnbarkeit (höhere Bruchdehnung) des Drahtes erzielt werden. Die Drahttemperatur kann beispielsweise im Glühofen oberhalb von 360°C, insbesondere zwischen 380 und 480°C, und/oder im Einbrennofen unterhalb von 360°C, insbesondere zwischen 280 und 320°C, liegen.

Wenn der Draht zumindest zweimal, vorzugsweise zwischen vier und 15 Mal, insbesondere etwa zehnmal, durch den Glühofen gefördert wird kann zusätzlich zur Rekristallisation eine deutlich verbesserte Reinigung des Drahtes erzielt werden. Aufgrund der mehrfachen Durchführung durch den entsprechend heißen Glühofen werden beispielsweise Ziehmittelrückstände schichtweise vom Draht abgebrannt. Auf diese Weise kann eine geeignete Reinigung des Drahtes auch bei Drahttemperaturen unterhalb von 450°C erzielt werden, so dass eine höhere Energieeffizienz im Vergleich zu einer Reinigung in einem Schritt bei Temperaturen oberhalb von 450°C erreicht wird. Aufgrund der im Glühofen im Vergleich zu bekannten Verfahren höheren Temperatur kann zugleich eine bessere Reinigung und somit bessere Haftung des Lacks auf der Drahtoberfläche sowie - wegen der Reaktion mit einer praktisch belagsfreien Oberfläche - eine bessere Selbstpassivierung durch Oxidation im Falle eines Aluminiumdrahtes erzielt werden.

Vorteilhafter Weise kann das Beschichtungsmaterial direkt auf den Draht aufgebracht werden, d.h. das zur Isolation des Drahtes vorgesehene Beschichtungsmaterial wird direkt auf die metallische Oberfläche des Drahts aufgebracht. Die Verwendung eines Primers oder vergleichabrer Haftvermittlungsschichten kann entfallen, so dass der Fertigdraht vorteilhafter Weise eine vergleichsweise höhere Temperaturbeständigkeit der Beschichtung und höherer Wärmeklasse aufweist.

Es hat sich zudem als günstig herausgestellt, wenn der Draht zwischen den beiden Öfen, d.h. zwischen dem Glühofen und dem Einbrennofen, über eine Nachspannvorrichtung, insbesondere über einen pneumatischen Tänzer, zum Nachspannen des Drahtes gefördert wird. Bei der vorliegenden Vorrichtung kann dementsprechend in Drahtförderrichtung nach dem Einbrennofen und vor dem Glühofen eine Nachspannvorrichtung zum Nachspannen des Drahtes angeordnet sein. Die Nachspannvorrichtung kann Spannungsunterschieden aufgrund der Drahttemperaturunterschiede kompensieren und verbessert die gleichmäßige und störungsfreie Förderung des Drahtes aus dem Glühofen und in den Einbrennofen.

Die Erfindung wird nachfolgend anhand von besonders bevorzugten Ausführungsbeispielen, auf die sie jedoch nicht beschränkt sein soll, und unter Bezugnahme auf die Zeichnungen noch weiter erläutert. In den Zeichnungen zeigen dabei im Einzelnen:
Fig. 1 ein schematisches Diagramm des Zusammenhangs zwischen einer Drahttemperatur und der damit erzielten Dehnbarkeit des Drahtes;
Fig. 2 eine schaubildliche Darstellung einer Drahtbeschichtungsanlage mit einem Einbrennofen und einem Glühofen;
Fig. 3 einen pneumatischen Tänzer gemäß Fig. 2;
Fig. 4 eine schematische Schnittdarstellung durch den Glühofen gemäß Fig. 2;
Fig. 5 eine schematische Schnittdarstellung eines Drahtes im Längsschnitt während der Erhitzung im Glühofen; und
Fig. 6 schematisch mehrere Querschnitte des Drahtes nach einer unterschiedlichen Anzahl von Durchführungen durch den Glühofen.

Beim Drahtziehen wird das Metallgefüge des Drahtes aufgrund der plastischen Verformung verzerrt. Dabei nehmen seine Festigkeit und Härte zu, während sich die Dehnbarkeit massiv verschlechtert. Zur Erfüllung der für die Nachbearbeitung des Drahtes relevanten mechanisch-technologischen Anforderungen muss der Draht wieder "weich" werden, was eine Neuumformung des Gefüges bedingt. Dazu muss der Draht entsprechend aufgeheizt werden. In dem in Fig. 1 dargestellten Diagramm ist auf der Abszisse die Drahttemperatur T und auf der Ordinate die erreichte "Weichheit" bzw. Dehnbarkeit R des Drahtes aufgetragen. Die eingezeichnete Kurve R(T) stellt schematisch den Zusammenhang zwischen der Drahttemperatur T und der Dehnbarkeit R dar. Die eingezeichneten Temperaturen T1, T2, T3 zeigen dabei ungefähr die optimale Temperatur T1 für die Aushärtung einer Drahtbeschichtung, die optimale Temperatur T2 zur Rekristallisation des Drahtes (entsprechend der Bildung einer homogenen Mikrostruktur und damit der maximalen erzielbaren Dehnbarkeit R) und die optimale Temperatur T3 zur Abreinigung von Ziehmittelrückständen von dem frisch gezogenen Draht. Im Fall einer Aluminiumdrahtbeschichtung wäre die Temperatur T1 beispielsweise ungefähr zwischen 280° und 320°C, die Temperatur T2 zwischen 380 und 400°C und die Temperatur T3 zwischen 450 und 480°C.

In Fig. 2 ist eine Produktionsstrecke zur Herstellung eines beschichteten Drahtes gezeigt, wobei der Draht in Ziehmaschinen 1 gezogen, anschließend mehrmals durch den Glühofen 2 gefördert wird. Bei Kupferdähten gelangt der dünn gezogene Draht üblicherweise nach der Ziehmaschine 1 über Umlenkrollen in eine elektrisch beheizte Rohrglühe, welche die Aufheizung des Kupferdrahtes über Wärmestrahlung, aber vor allem durch direkten Wandkontakt über Wärmeleitung ermöglicht. Ein Glühverfahren mit direktem Wandkontakt kann allerdings z.B. bei Aluminiumdrähten nicht angewendet werden, da im Vergleich zu Kupfer weitaus geringere Erweichungstemperaturen vorliegen und der Draht dabei daher massiv beschädigt werden würde. Solche Drähte, d.h. Drähte mit relativ geringen Erweichungstemperaturen, können zum Glühen z.B. mit heißer bewegter Luft aufgeheizt werden; dieses Verfahren ist berührungslos und die z.B. im Fall von Aludrähten auftretende Oxidation stellt im Gegensatz zu Kupferdrähten kein Problem dar, da diese selbstpassivierend ist. Bei der in Fig. 2 gezeigten Produktionsstrecke wird der Draht dementsprechend im Glühofen 2 mit heißer bewegter Luft aufgeheizt (vgl. Fig. 4).

Nach Austritt aus dem Glühofen 2 wird der wärmebehandelte Draht über Umlenkrollen der Beschichtungsvorrichtung 3, z.B. in Form eines Lackgeschirrs, am Einbrennofeneintritt zugeführt, wo der flüssige Lack bei Umgebungstemperatur auf den Draht aufgebracht wird. Die gelösten Polymere in den Lacken vernetzen nachfolgend chemisch nach der Applikation und charakterisieren den eigentlichen Härtungsvorgang des Lackes. Die Lackaufbringung erfolgt über konisch geformte Abstreifdüsen, die mittels Förderpumpe kontinuierlich mit frischem Lack beschickt werden. Dort wird ein Lackfilm mit voreingestellter Dicke gleichmäßig auf die Drahtoberfläche aufgetragen. Aufgrund begrenzter Haftfähigkeit des Flüssiglackes am Draht muss die Aufbringung der für die gewünschte Isolierschichtdicke erforderlichen Lackmenge in mehreren Teilschritten erfolgen. Dazu wird der Lackdraht in bis zu 24 Spuren über zwei gerillte Umlenkrollen zwischen Lackgeschirr am Ofeneintritt und dem Kühlerende durch den Einbrennofen 4 geführt. Zur Trocknung des polymeren Flüssigfilms wird bei dem derzeit praktisch weltweit eingesetzten Lackierprozess innerhalb des Ofens heiße Prozessluft im Umluftbetrieb geführt, während der Draht entgegen der Luftströmung die Maschine geradlinig durchläuft. Während dieser konvektiven Trocknung werden die im Lackfilm enthaltenen Lösungsmittel verdunstet, in die direkte Umgebung ausgetragen und abtransportiert, bis das verbleibende Polymer aufgrund der hohen Temperaturen (450-700°C) schließlich an der Drahtoberfläche "vernetzt" bzw. aushärtet. Im Einbrennofen 4 wird dabei ein Temperaturprofil erzeugt, mit dem eine Trocknung und anschließende Aushärtung der aufgebrachten Schicht erzielt wird. Zwischen den einzelnen Beschichtungsdurchgängen wird der Draht in Kühlvorrichtungen 5 gekühlt. Zwischen dem Glühofen 2 und dem Einbrennofen 3 wird der Draht über pneumatische Tänzer 6 (vgl. Fig. 3) geführt, welche den Draht nachspannen und temperaturbedingte Spannungsschwankungen kompensieren. Der vollständig beschichtete Fertigdraht wird abschließend den Wicklervorrichtungen 7 zugeführt, welche den Draht auf Rollen 8 aufwickeln.

Fig. 4 zeigt schematisch einen Längsschnitt parallel zur Drahtförderrichtung 9 durch den Glühofen 2. Auf einer Eintrittseite 10 wird der ungekühlte Blankdraht in den Glühofen 2 eingeführt.

Eine hohe Drahteintrittstemperatur ermöglicht einen geringen Temperaturverlust bzw. eine geringe notwendige Wärmezufuhr und eine optimale Rekristallisation des Drahtes 14. Die Strömung der heißen Umluft im Glühofen 2 entlang eines geschlossenen Kreislaufs wird durch die Pfeile 11, 12 angezeigt. Dabei strömt die Heißluft im Drahttransportbereich 13 entgegen der Drahtförderrichtung 9 (vgl. Fig. 5) um eine optimale Wärmekonvektion und damit eine maximale Wärmeübertragung von der Heißluft auf den Draht zu ermöglichen. Durch die hohe Temperatur der Heißluft können Rückstände 15 auf dem Blankdraht, z.B. Ziehmittelrückstände, schichtweise abgetragen bzw. abgebrannt werden. Da der Draht 14 im Glühofen 2 noch unbeschichtet ist, treten keine Emissionen wie etwa beim Trocknen einer Lackierung auf, so dass die Heißluft von der Eintrittseite 10 gemäß dem Pfeil 11 parallel zum Drahttransportbereich 13 zirkuliert und wiederverwendet werden kann. Ein Luftaustausch kann weitgehend unterbleiben. Die abgetragenen Rückstände können von der umgewälzten Heißluft abgetrennt werden.

Die sukzessive Abtragung der Rückstände 15 vom Draht 14 ist in Fig. 6 schematisch dargestellt, wobei die drei gezeigten Drahtquerschnitte 16 jeweils einen unterschiedlichen Fortschritt der Abtragung zeigen. Der oberste Drahtquerschnitt 17 zeigt den Draht 14 vor dem ersten Durchlauf durch den Glühofen 2, wobei noch sämtliche nach dem Ziehen am Draht 14 verbliebenen Rückstände 15 vorhanden sind; der mittlere Drahtquerschnitt 18 zeigt den Draht nach fünf Durchläufen, wobei bereits der größte Teil der Rückstände 15 abgetragen werden konnte; und der unterste Drahtquerschnitt 19 zeigt den vollständig gereinigten Draht 14 nach dem zehnten Durchlauf durch den Glühofen 2.

Im Glühofen herrscht beispielsweise eine Lufttemperatur der Umluft von 650°C. Die folgende Tabelle zeigt die Zugfestigkeit des Drahtes anhand der Dehnung (in Prozent) bis zum Bruch nach jedem Durchlauf durch den Glühofen 2:

| | |
|---|---|
| Durchlauf 1 | 34,1 % |
| Durchlauf 2 | 37,7 % |
| Durchlauf 3 | 37,8 % |
| Durchlauf 4 | 36,7 % |
| Durchlauf 5 | 38,2 % |
| Durchlauf 6 | 37,2 % |
| Durchlauf 7 | 38,3 % |
| Durchlauf 8 | 37,8 % |
| Durchlauf 9 | 36,4 % |
| Durchlauf 10 | 37,6 % |

Die folgende Tabelle zeigt beispielhaft eine Folge von Durchläufen durch den Einbrennofen 4 zum Einbrennen der Lackfilme mit dem jeweils zuvor aufgebrachten Beschichtungsmaterial und der Zugfestigkeit des Drahtes nach dem Durchlauf:

| | | |
|---|---|---|
| Durchlauf 1 | Polyesterimid | 37,9 % |
| Durchlauf 2 | Polyesterimid | 37,7 % |
| Durchlauf 3 | Polyesterimid | 38,1 % |
| Durchlauf 4 | Polyesterimid | 38,5 % |
| Durchlauf 5 | Polyesterimid | 37,8 % |
| Durchlauf 6 | Polyesterimid | 37,3 % |
| Durchlauf 7 | Polyesterimid | 38,4 % |
| Durchlauf 8 | Polyesterimid | 37,9 % |
| Durchlauf 9 | Polyesterimid | 38,2 % |
| Durchlauf 10 | Polyesterimid | 38,8 % |
| Durchlauf 11 | Polyesterimid | 37,8 % |
| Durchlauf 12 | Polyesterimid | 37,1 % |
| Durchlauf 13 | Polyesterimid | 38,5 % |
| Durchlauf 14 | Polyesterimid | 38,0 % |
| Durchlauf 15 | Polyamidimid | 38,9 % |
| Durchlauf 16 | Polyamidimid | 38,1 % |
| Durchlauf 17 | Polyamidimid | 38,7 % |
| Durchlauf 18 | Polyamidimid | 40,3 % |

## Patentansprüche

1. Verfahren zur Verarbeitung eines Drahtes (14), insbesondere eines Aluminiumdrahtes, wobei zumindest eine Schicht eines Beschichtungsmaterials auf den Draht (14) aufgebracht wird und die aufgebrachte Schicht anschließend in einem Einbrennofen (4) getrocknet und/oder ausgehärtet wird, wobei der Draht (14) vor dem Aufbringen der Schicht und zur Rekristallisation des Drahtes (14) durch einen von dem Einbrennofen (4) separaten Glühofen (2) gefördert wird, **dadurch gekennzeichnet, dass** der Draht (14) im Glühofen (2) durch eine im Wesentlichen in sich geschlossene Strömung eines heißen Gases, insbesondere eine Umluftströmung, gefördert wird.

2. Verfahren nach Anspruch 1, **dadurch gekennzeichnet, dass** die Strömung des heißen Gases der Drahtförderrichtung (9) entgegen gerichtet ist.

3. Verfahren nach Anspruch 1 oder 2, **dadurch gekennzeichnet, dass** der Draht (14) im Einbrennofen (4) auf eine vergleichsweise niedrigere Drahttemperatur (T) erhitzt wird als im Glühofen (2).

4. Verfahren nach einem der vorangehenden Ansprüche, **dadurch gekennzeichnet, dass** der Draht (14) zumindest zweimal, vorzugsweise zwischen zwei und 15 Mal, insbesondere etwa zehnmal, durch den Glühofen (2) gefördert wird.

5. Verfahren nach einem der vorangehenden Ansprüche, **dadurch gekennzeichnet, dass** das Beschichtungsmaterial direkt auf den Draht (14) aufgebracht wird.

6. Verfahren nach einem der vorangehenden Ansprüche, **dadurch gekennzeichnet, dass** der Draht (14) zwischen den beiden Öfen (2, 4) über eine Nachspannvorrichtung (6) zum Nachspannen des Drahtes (14) gefördert wird.

7. Vorrichtung zur Verarbeitung eines gezogenen Drahtes (14), insbesondere eines Aluminiumdrahtes, mit einer Beschichtungsvorrichtung (3) zum Aufbringen zumindest einer Schicht einer Beschichtung auf den Draht (14) und mit einem Einbrennofen (4) zum Trocknen und/oder Aushärten der aufgebrachten Schicht, wobei ein von dem Einbrennofen (4) separater Glühofen (2) vorgesehen ist, welcher in Drahtförderrichtung (9) vor dem Einbrennofen (4) angeordnet ist und zur Rekristallisation des Drahtes (14) eingerichtet ist, **dadurch gekennzeichnet, dass** der Glühofen (2) zur konvektiven Erwärmung des Drahtes (14) mittels eines in einem im Wesentlichen geschlossenen Kreislauf bewegten erhitzten Gases, insbesondere mittels Heißluft, eingerichtet ist.

8. Vorrichtung nach Anspruch 7, **dadurch gekennzeichnet, dass** der Glühofen (2) unabhängig vom Einbrennofen (4) zur Einstellung unterschiedlicher Temperaturprofile und entsprechender Drahttemperaturen (T) steuerbar ist.

9. Vorrichtung nach Anspruch 7 oder 8, **dadurch gekennzeichnet, dass** im Betrieb die mittlere Temperatur im Glühofen (2) höher ist als die mittlere Temperatur im Einbrennofen (4).

10. Vorrichtung nach einem der Ansprüche 7 bis 9, **dadurch gekennzeichnet, dass** in Drahtförderrichtung (9) vor dem Einbrennofen (4) und nach dem Glühofen (2) eine Nachspannvorrichtung (6) zum Nachspannen des Drahtes (14) angeordnet ist.

## Claims

1. Method for processing a wire (14), in particular an aluminium wire, at least one coat of a coating material being applied to the wire (14) and the applied coat subsequently being dried and/or cured in a stoving oven (4), the wire (14) being conveyed through an annealing oven (2) that is separate from the stoving oven (4) before the coat is applied and in order to recrystallise the wire (14), **characterised in that** the wire (14) is conveyed in the annealing oven (2) by means of a substantially self-contained flow of a hot gas, in particular a flow of recirculated air.

2. Method according to claim 1, **characterised in that** the flow of the hot gas is oriented counter to the wire-conveying direction (9).

3. Method according to either claim 1 or claim 2, **characterised in that** the wire (14) is heated to a comparatively lower wire temperature (T) in the stoving oven (4) than in the annealing oven (2).

4. Method according to any of the preceding claims, **characterised in that** the wire (14) is conveyed through the annealing oven (2) at least twice, preferably between two and 15 times, in particular approximately ten times.

5. Method according to any of the preceding claims, **characterised in that** the coating material is applied directly to the wire (14).

6. Method according to any of the preceding claims, **characterised in that** the wire (14) is conveyed between the two ovens (2, 4) by means of a re-tensioning device (6) for re-tensioning the wire (14).

7. Device for processing a drawn wire (14), in particular an aluminium wire, comprising a coating device (3) for applying at least one coat of a coating to the wire (14), and comprising a stoving oven (4) for drying and/or curing the applied coat, an annealing oven (2) that is separate from the stoving oven (4) being provided, being arranged upstream of the stoving oven (4) in the wire-conveying direction (9) and being designed for recrystallising the wire (14), **characterised in that** the annealing oven (2) is designed for convectively heating the wire (14) by means of a heated gas that is moved in a substantially closed loop, in particular by means of hot air.

8. Device according to claim 7, **characterised in that** the annealing oven (2) can be controlled independently of the stoving oven (4) in order to set different temperature profiles and corresponding wire temperatures (T).

9. Device according to either claim 7 or claim 8, **characterised in that**, during operation, the average temperature in the annealing oven (2) is higher than the average temperature in the stoving oven (4).

10. Device according to any of claims 7 to 9, **characterised in that** a re-tensioning device (6) for re-tensioning the wire (14) is arranged upstream of the stoving oven (4) and downstream of the annealing oven (2) in the wire-conveying direction (9).

## Revendications

1. Procédé de traitement d'un fil (14), plus particulièrement d'un fil d'aluminium, au moins une couche d'un matériau de revêtement étant appliquée sur le fil (14) et la couche appliquée étant ensuite séchée et/ou durcie dans un four de cuisson (4), le fil (14) étant convoyé, avant l'application de la couche et pour la recristallisation du fil (14), à travers un four de recuit (2) séparé du four de cuisson (4), **caractérisé en ce que** le fil (14) est convoyé dans le four de recuit (2) à travers un écoulement globalement en circuit fermé d'un gaz chaud, plus particulièrement un écoulement d'air en circuit fermé.

2. Procédé selon la revendication 1, **caractérisé en ce que** l'écoulement du gaz chaud est orientée dans le sens opposé au sens de convoyage du fil (9).

3. Procédé selon la revendication 1 ou 2, **caractérisé en ce que** le fil (14) est chauffé dans le four de cuisson (4) une température de fil (T) comparativement plus basse que dans le four de recuit (2).

4. Procédé selon l'une des revendications précédentes, **caractérisé en ce que** le fil (14) est convoyé au moins deux fois, de préférence entre deux et 15 fois, plus particulièrement environ dix fois, à travers le four de recuit (2).

5. Procédé selon l'une des revendications précédentes, **caractérisé en ce que** le matériau de revêtement est appliqué directement sur le fil (14).

6. Procédé selon l'une des revendications précédentes, **caractérisé en ce que** le fil (14) est convoyé entre les deux fours (2, 4) par l'intermédiaire d'un dispositif de retension (6) pour la retension du fil (14).

7. Dispositif de traitement d'un fil tréfilé (14), plus particulièrement d'un fil d'aluminium, avec un dispositif de revêtement (3) pour l'application d'une couche de revêtement sur le fil (14) et avec un four de cuisson (4) pour le séchage et/ou le durcissement de la couche appliquée, un four de recuit (2) séparé du four de cuisson (4) étant prévu, qui est disposé, dans le sens de convoyage du fil (9), avant le four de cuisson (4) et qui est conçu pour la recristallisation du fil (14), **caractérisé en ce que** le four de recuit (2) est conçu pour le chauffage par convection du fil (14) au moyen d'un gaz chauffé globalement en circuit fermé, plus particulièrement au moyen d'air chaud.

8. Dispositif selon la revendication 7, **caractérisé en ce que** le four de recuit (2) peut être contrôlé indépendamment du four de cuisson (4) pour le réglage de différents profils de température et de températures de fil (T) correspondantes.

9. Dispositif selon la revendication 7 ou 8, **caractérisé en ce que**, lors du fonctionnement, la température moyenne dans le four de recuit (2) est plus élevée que la température moyenne dans le four de cuisson (4).

10. Dispositif selon l'une des revendications 7 à 9, **caractérisé en ce que**, avant le four de cuisson (4) et après le four de recuit (2), dans le sens de convoyage du fil (9), est disposé un dispositif de retension (6) pour la retension du fil (14).
